# FASCICULE DE BREVET EUROPEEN

(11) **EP 0 610 135 B1**
(45) Date de publication et mention de la délivrance du brevet: **20.10.1999**
(21) Numéro de dépôt: 94400217.9
(22) Date de dépôt: 02.02.1994
(51) Int. Cl.: C21D 9/50

(54) **Procédé de traitement thermique après le soudage de deux pièces en acier allié de nuances distinctes**
Wärmenachbehandlungsverfahren einer Schweissverbindung zwischen zwei verschiedenen legierten Stahlgegenständen
Method for post weld heat treating a joint between two dissimilar alloyed steel workpieces

(30) Priorité: 05.02.1993 FR 9301305
(43) Date de publication de la demande: 10.08.1994
(73) Titulaire: GEC ALSTHOM ELECTROMECANIQUE SA, 75016 Paris (FR)
(72) Inventeur: Hassan, Alain, F-75010 Paris (FR); Comon, Jacques, F-75013 Paris (FR)
(74) Mandataire: Gosse, Michel

(56) Documents cités:
- FR-A- 673 222
- JP-A- 61 174 335
- US-A- 2 133 926
- WELDING INTERNATIONAL vol. 6, no. 3 , 1992 , ABINGTON GB pages 173 - 180 J.BROZDA 'Welding and heat treatment of steel joints for service at elevated temperatures'
- WELDING INTERNATIONAL vol. 2, no. 2 , 1988 , ABINGTON GB pages 130 - 134 D.E.TASAK ET AL 'Structure and properties of electroslag welds following heat treatment'

## Description

La présente invention concerne un procédé de traitement thermique après le soudage de deux pièces en acier allié de nuances distinctes.

On sait qu'après le soudage de deux pièces en acier allié, on procède en général à un traitement thermique appelé traitement de détensionnement.

Ce traitement à un double but :
- supprimer ou au moins réduire les contraintes internes d'origine thermiques apparues au cours du refroidissement, et de la solidification conséquente du joint soudé,
- adoucir le métal fondu et la zone avoisinante du métal de base également affectée thermiquement, afin d'améliorer la ductilité de ces zones qui est très médiocre à l'état brut de soudage.

Ce traitement thermique consiste en général en un simple revenu à une température légèrement au-dessous de la première température critique de transformation au chauffage, appelée AC₁. Cette température, suivant la nature de l'acier constituant l'assemblage soudé, est comprise environ entre 550 et 750°C. Elle est soigneusement choisie pour être suffisamment élevée pour avoir les effets de détensionnement et adoucissement, tout en étant néanmoins limitée pour éviter de dépasser cette tempétature AC₁ de début de transformation au chauffage et même d'atteindre la température du revenu métallurgique subi préalablement par les pièces à assembler par soudure, afin de ne pas affecter les propriétés du métal de base.

Il existe ainsi, pour chaque nuance d'acier, une température optimale de traitement thermique après soudage.

Lorsque l'on veut assembler par soudage deux pièces d'acier de nuances distinctes, le choix de la température de traitement est un problème difficile. Ainsi il est connu d'utiliser comme température de traitement une température intermédiaire entre les températures optimales des deux aciers qui est donc trop élevée pour celui dont la température optimale de traitement est la plus faible ou bien, plus fréquemment, on utilise la température correspondant à celui des deux aciers dont la température optimale de traitement est la plus faible, alors dans ce cas, la température est trop basse pour l'autre acier.

La présente invention a ainsi pour objet un nouveau procédé de traitement thermique après le soudage de deux pièces en acier allié de nuances distinctes, la première pièce, appelée A, ayant des températures critiques de transformation au chauffage AC₁A et AC₃A et une température optimale de traitement après soudage θ_{A} inférieure à AC₁A, la deuxième pièce, appelée B, ayant des températures critiques de transformation au chauffage AC₁B et AC₃B, respectivement inférieures à AC₁A et AC₃A et une température optimale de traitement après soudage θ_{B} inférieure à AC₁B et à θ_{A}, caractérisé en ce que l'on fait un premier cycle thermique de traitement à ladite température θ_{A} suivi d'un second cycle thermique à une température θ_{B,}, la température étant descendue au dessous de 100°C entre les deux cycles.

Selon une réalisation particulière, ledit premier cycle du traitement, à la température θ_{A} dépasse la température AC₁B, l'ensemble du traitement constituant ainsi, pour le matériau B, un traitement intercritique.

Les figures 1 et 2 sont des diagrammes représentatifs du procédé de traitement selon l'invention.

La figure 3 est une vue schématique partielle montrant à titre d'exemple deux portions soudées d'un rotor de turbomachine, les deux portions soudées étant chacune en acier allié de nuances distinctes, servant d'exemple concret pour la description du procédé selon l'invention.

Ainsi, en se reportant à la figure 1, on voit un diagramme du traitement thermique de l'invention selon une réalisation particulière (traitement intercritique). Ce même diagramme est reporté sur la figure 2. On voit que le traitement thermique se compose de deux cycles : un premier cycle à la température θ_{A} et un deuxième cycle à la température θ_{B}.

Sur la figure 1, on a représenté les températures critiques de commencement et de fin de transformation au chauffage : AC₁ et AC₃ pour un acier allié appelé A. Ces deux températures sont ainsi notées : AC₁A et AC₃A.

Sur la figure 2, on a représenté les températures critiques de commencement et de fin de transformation au chauffage : AC₁ et AC₃ pour un acier allié appelé B de nuance distincte du précédent. Ces deux températures sont ainsi notées : AC₁B et AC₃B.

La température θ_{A}, inférieure à AC₁A, est la température optimale de traitement après soudage pour l'acier A.

La température θ_{B}, inférieure à AC₁B, et à θ_{A} est la température optimale de traitement après soudage pour l'acier B.

En superposant les deux figures, on voit que AC₁B est inférieure à AC₁A et que AC₃B est inférieure à AC₃A.

Ainsi, l'invention consiste donc à procéder à ce double traitement thermique aux températures θ_{A} et θ_{B} après le soudage de deux pièces d'acier allié de nuance respective A et B, avec une descente de la température au dessous de 100°C entre les deux traitements aux températures θ_{A} et θ_{B}.

Ainsi, pour l'acier A, figure 1, ce double cycle à θ_{A} et θ_{B} a le même effet qu'un simple traitement à la température θ_{A} correspondant à la température optimale de traitement thermique après soudage pour cet acier et le second cycle à θ_{B} n'a aucun effet.

En revanche, pour l'acier B, figure 2, le premier cycle à θ_{A}, dépasse la température θ_{B} optimale pour lui, et dans l'exemple donné cette température θ_{A} dépasse même la température AC₁B, c'est-à-dire que, lors de ce cycle, se produira pour cet acier un début de transformation en austénite. Lors du refroidissement subséquent, cette austénite, fortement carburée, se transformera en martensite, constituant de trempe dur et fragile. Lors du second cycle à la température θ_{B} (ou voisine de θ_{B}), ce constituant trempé se trouvera adouci et sa ténacité sera très améliorée.

Un double cycle de ce type, pour l'acier B, est un traitement dit "intercritique" qui est capable de générer des structures micrographiques très ductiles.

En ce qui concerne le métal d'apport déposé, selon que son analyse chimique est similaire au composant A ou B, son comportement sera celui de l'une ou l'autre de ces nuances d'acier.

Ainsi, grâce à ce double cycle à ces températures θ_{A} et θ_{B}, les objectifs essentiels du traitement thermique après soudage sont atteints, à la fois dans le métal d'apport déposé et dans les deux matériaux assemblés.

Il est généralement avantageux qu'au moins le premier cycle thermique à θ_{A} °C soit un traitement local, c'est-à-dire n'affectant que le métal déposé et le métal de base immédiatement adjacent de part et d'autre. Ainsi, le matériau B en dehors de l'attente de soudure n'est pas affecté par le traitement intercritique et conserve ses propriétés initiales.

La figure 3 permet de décrire une application du procédé de l'invention à un rotor de turbine.

Il s'agit de réaliser un rotor dit "HP-BP" par assemblage de deux parties de nuances d'acier A et B différentes. L'une choisie pour ses propriétés à chaud (la partie haute pression HP) et l'autre pour ses propriétés à froid (la partie basse pression BP).

La partie HP(A) est par exemple un acier 1% Cr Mo V ayant la composition suivante :
C = 0,23
Ni = 0,6
Cr = 1
Mo = 1
V = 0,3
pour cet acier, la température AC₁(A) est de 750°C et la température AC₃(A) est de 900°C, sa température θ_{A} optimale de traitement après soudage est de 670°C.

Sa limite de résistance élastique Rₑ = 500 MPa, sa résistance à la rupture Rm = 650 MPa.

La partie BP(B) est par exemple un acier : 3% Ni Cr Mo V
ayant la composition suivante :
C = 0,23
Ni = 3,0
Cr = 1,75
Mo = 0,5
V = 0,1
ses températures
AC₁ (B) = 630°C
AC₃ (B) = 810°C θ_{B} = 600°C
Rₑ = 680 MPa
Rm = 800 MPa

Le métal d'apport déposé, repéré 1 sur la figure 3, est du type : 2 1/4 Cr 1 Mo capable après un traitement thermique à 670°C de présenter les caractéristiques d'élasticité et de ruptures suivantes :
Rₑ = 500 MPa Rm = 650 MPa

Après l'assemblage par soudure des deux parties A et B, le traitement thermique appliqué est un traitement local n'affectant que le joint soudé 1 et les attentes de soudures 2 et 3 qui ont été délimitées sur la figure par les deux lignes en pointillés 4 et 5.

Le traitement appliqué à cette zone est le suivant : premier cycle de chauffage à θ_{A} = 670°C pendant cinq heures, puis refroidissement à 20°C, deuxième cycle de chauffage à θ_{B} = 600°C pendant cinq heures, puis refroidissement.

La partie A HP, dans sa totalité, et le métal déposé 1, garderont après ce double cycle leurs caractéristiques mécaniques normales.

La partie B BP, référencée 6, hors de l'attente de soudure 3, conservera ses caractéristiques mécaniques d'origine, puisque le chauffage à θ_{A} = 670°C ne l'atteint pas.

Enfin, l'attente de soudure 3 de la partie B : BP subira un traitement intercritique (correspondant à la figure 2) lui conférant une excellente ténacité et une très bonne ductilité. En revanche, ses caractéristiques de traction Rₑ et Rₘ seront diminuées par ce traitement et chuteront aux valeurs suivantes :
Rₑ = 500 MPa
Rₘ = 650 MPa
ce qui est parfaitement admissible, puisque ces caractéristiques sont celles de l'autre attente de soudure 2, côté HP, soumise aux mêmes contraintes en service.

Toutes les zones de la pièce assemblée et traitée selon le double cycle de l'invention aux valeurs θ_{A} et θ_{B} auront ainsi les propriétés nécessaires.

## Revendications

1. Procédé de traitement thermique après le soudage de deux pièces en acier allié de nuances distinctes, la première pièce, appelée A, ayant des températures critiques de transformation au chauffage AC₁A et AC₃A et une température optimale de traitement de revenu après soudage θ_{A} inférieure à AC₁A, la deuxième pièce, appelée B, ayant des températures critiques de transformation au chauffage AC₁B et AC₃B, respectivement inférieures à AC₁A et AC₃A et une température optimale de traitement de revenu après soudage θ_{B} inférieure à AC₁B et à θ_{A}, caractérisé en ce que l'on fait un premier cycle thermique de traitement à ladite température θ_{A} suivi d'un second cycle thermique à une température θ_{B}, la température étant descendue au dessous de 100°C entre les deux cycles.

2. Procédé de traitement thermique selon la revendication caractérisé en ce que ledit premier cycle du traitement, à la température θ_{A} dépasse la température AC₁B, l'ensemble du traitement constituant ainsi, pour le matériau B, un traitement intercritique.

3. Procédé selon l'une des revendications 1 ou 2, caractérisé en ce que, au moins le premier cycle du traitement n'affecte que le métal d'apport déposé (1) et les parties immédiatement avoisinantes (2, 3) des deux pièces soudées (A, B).

## Patentansprüche

1. Verfahren zur Wärmebehandlung nach dem Verschweißen von zwei unterschiedlich legierten Stahlteilen, wobei der erste Teil, genannt A, kritische Temperaturen AC₁A und AC₃A für die Wärmeumwandlung und eine optimale Temperatur für die Vergütungsbehandlung nach dem Verschweißen Θ_{A}, die unterhalb von AC₁A liegt, aufweist, und der zweite Teil, genannt B, kritische Temperaturen für die Wärmeumwandlung AC₁B und AC₃B, die jeweils unterhalb von AC₁A und AC₃A liegen, und eine optimale Temperatur für die Vergütungsbehandlung nach dem Verschweißen ΘB, die unterhalb von AC₁B und von Θ_{A} liegt, aufweist,
**dadurch gekennzeichnet, daß** ein erster Wärmebehandlungszyklus bei der genannten Temperatur Θ_{A}, gefolgt von einem zweiten thermischen Zyklus bei einer Temperatur Θ_{B} erfolgt, wobei die Temperatur zwischen den beiden Zyklen auf unterhalb von 100°C abfällt.

2. Verfahren zur Wärmebehandlung nach Anspruch 1,
**dadurch gekennzeichnet, daß** der genannte erste Wärmebehandlungszyklus bei der Temperatur Θ_{A} die Temperatur AC₁B übersteigt, wobei die gesamte Behandlung für das Material B folglich eine zwischenkritische Behandlung bildet.

3. Verfahren nach einem der Ansprüche 1 oder 2,
**dadurch gekennzeichnet, daß** wenigstens der erste Wärmebehandlungszyklus nur auf den abesetzten Schweißzusatzwerkstoff (1) und auf die den beiden verschweißten Teilen (A, B) unmittebar benachbarten Teile (2, 3) wirkt.

## Claims

1. A method of heat treatment following for two welded-together parts of different steel alloy grades, the first part, called A, having critical heating transformation temperatures AC₁A and AC₃A and an optimum post-welding annealing treatment temperature θ_{A} which is lower than AC₁A, the second part, called B, having critical heating transformation temperatures AC₁B and AC₃B, which are respectively lower than AC₁A and AC₃A and an optimum post-welding annealing treatment temperature θ₈ which is lower than AC₁B and θ_{A}, the method being characterized in that a first heat treatment cycle is carried out at said temperature θ_{A} followed by a second heat treatment cycle at a temperature θ_{B}, the temperature being reduced to below 100°C between the two cycles.

2. A method of heat treatment according to claim 1, characterized in that said first treatment cycle, at the temperature θ_{A} exceeds the temperature AC₁B, the complete treatment therefore constituting, for material B, an inter-critical treatment.

3. A method according to either of claims 1 or 2, characterized in that at least the first treatment cycle affects only the deposited filler metal (1) and the immediately adjacent portions (2, 3) of the two welded-together parts (A, B).
